# FASCICULE DE BREVET EUROPEEN

(11) **EP 0 771 365 B1**
(45) Date de publication et mention de la délivrance du brevet: **04.11.1998**
(21) Numéro de dépôt: 95926933.3
(22) Date de dépôt: 12.07.1995
(51) Int. Cl.: C22C 18/04

(54) **ALLIAGE DE ZINC COULABLE EN CHAMBRE CHAUDE**
ZINKLEGIERUNG FÜR DRUCKGIESSEN IN WARMER DRUCKKAMMER
HOT CHAMBER CASTABLE ZINC ALLOY

(30) Priorité: 18.07.1994 BE 9400676
(43) Date de publication de la demande: 07.05.1997
(73) Titulaire: n.v. Union Miniere s.a., 1000 Brussels (BE)
(72) Inventeur: COSTER, Laurent R.A.G., B-6120 Nalinnes (BE); ROLLEZ, Didier, B-3900 Overpelt (BE)
(74) Mandataire: Saelemaekers, Juul
(86) Numéro de dépôt international: EP9502820
(87) Numéro de publication internationale: WO9602682

(56) Documents cités:
- CS-A- 135 802
- GB-A- 769 483
- US-A- 2 870 008
- US-A- 4 789 522

## Description

La présente invention se rapporte à un alliage à base de zinc contenant Al et Cu, coulable sous pression dans une machine à chambre chaude.

Un tel alliage est décrit dans le document "SAE technical paper series 930788. AcuZinc : improved zinc alloys for die casting application, M.D. Hanna and M.S. Rashid. International Congress and Exposition Detroit, Michigan, March 1-5, 1993". Cet alliage connu, appelé "ACuZinc 5" est constitué de 5,0-6,0% de Cu, 2,8-3,3% d'Al et 0,025-0,05% de Mg, reste Zn (tous les pourcentages donnés dans la présente demande de brevet sont des % en poids). La résistance au fluage de cet alliage, quoique sensiblement supérieure à celle des alliages Zamak ou ZA coulés depuis longue date en chambre chaude, est encore relativement faible.

Le but de la présente invention est de fournir un alliage tel que défini ci-dessus, qui présente une meilleure résistance au fluage que l'alliage connu précité.

A cet effet, selon l'invention, l'alliage contient, en % en poids :
- soit: 15-20 Al, 8-10 Cu, 0,01-2 Si, 0-0,1 Mg, 0-0,5 Ti, 0-0,5 Cr, 0-1 Mn, 0-0,5 Nb et 0-0,1 d'un métal ou d'un mélange de métaux des terres rares, cette composition étant appelée ci-après variante I,
- soit: 25-30 Al, 15-20 Cu, 0,01-2 Si, 0-0,1 Mg, 0-0,5 Ti, 0-0,5 Cr, 0-1 Mn, 0-0,5 Nb et 0-0,1 d'un métal ou d'un mélange de métaux des terres rares, cette composition étant appelée ci-après variante II,
le reste étant du zinc et les impuretés inévitablement présentes dans le zinc et les éléments d'alliage précités.
En effet, il a été trouvé d'une part que les deux variantes présentent à l'état liquide, à des températures ne dépassant pas 460°c, une si faible agressivité vis-à-vis des aciers qu'elles sont coulables en chambre chaude et d'autre part que la variante I présente à l'état coulé une bonne résistance au fluage et une excellente résistance à la traction, tandis que la variante II présente à l'état coulé une excellente résistance au fluage et une bonne résistance à la traction. Les teneurs en Al et Cu, mentionnées ci-dessus, doivent être respectées ; autrement, le point de fusion de l'alliage monte au-dessus de 450° C, ce qui a pour conséquence que l'alliage n'est plus coulable en chambre chaude, car son agressivité vis-à-vis de l'équipement de coulée devient trop grande au-dessus de 460°C. Si la teneur en silicium est inférieure à 0,01 %, la résistance à la traction et la résistance au fluage se détériorent. Une teneur en silicium de plus de 2 % rend l'alliage, à l'état fondu, trop pâteux et trop agressif.

Il convient de signaler ici que les alliages suivants ont déjà été décrits :
(a) 17-19 Al, 4,5-5,5 Cu, 0,9-1,3 Si, 0,8-1,2 Mg, reste Zn (CS-A-135802)
(b) 28,6 Al, 3,1 Cu, 1 Si 0,1 ca, 0,2 Ni, reste Zn (GB-A-769483)
(c) 20-40 Al, 0-5 Cu, 0-1 Si, 0-0,1 Mg, 0,25-2 d'au moins un métal des métaux des terres rares, reste Zn (US-A-4789522)
(d) 55 Al, 8 Cu, 6,5 Si, 4,5 Be, 0,12 Ni, 0,6 Ca, reste Zn (US-A-2870008) Parmi ces alliages connus, les alliages (a) et (c) sont les plus proches de l'alliage selon l'invention. L'alliage (a) a une teneur trop faible en Cu et une teneur trop élevée en Mg pour qu'il puisse être coulé en chambre chaude. L'alliage (c) présente également une teneur trop faible en Cu ; par ailleurs, il est extrêmement difficile de préparer un alliage contenant 0,25-2 % de métaux des terres rares, ne fût-ce qu'à l'état oxydé, à cause de la grande affinité de ces métaux pour l'oxygène.

La variante I contient avantageusement 15-18 % et de préférence 15-17 % Al.
Les teneurs préférentielles en Al et Cu de la variante II sont respectivement de 25,5-28,5 % et 15-18 %.
La teneur préférentielle en Si des deux variantes est de 0,1-1 %.
Les deux variantes peuvent contenir
- jusque 0,1 % Mg pour améliorer, si nécessaire, la résistance à la corrosion intercristalline ;
- jusque 0,5 % Ti, jusque 0,5 % Cr et jusque 1 % Mn pour améliorer, si nécessaire, la ductilité ;
- jusque 0,5 % Nb pour améliorer, si nécessaire, la résistance à la corrosion externe, c'est-à-dire pour retarder la formation de sels blancs) ; et
- jusque 0,1 % d'un métal ou d'un mélange de métaux des terres rares pour diminuer, si nécessaire, la tension superficielle de l'alliage à l'état fondu.

Une teneur en Mg de plus de 0,1 % rend l'alliage pâteux à l'état fondu et fragile à l'état solide. L'alliage devient également pâteux, lorsque les limites indiquées ci-dessus pour Ti, Cr et Mn sont dépassées. Des teneurs en Nb de plus de 0,5 % et des teneurs en métaux des terres rares de plus de 0,1 % sont difficiles à réaliser à cause de la grande affinité de ces éléments pour l'oxygène.

Il est souhaitable que le Zn, Al et Cu, utilisés pour fabriquer l'alliage, aient une pureté de respectivement ≥ 99,99 %, ≥ 99,95 % et ≥ 99,99 %, parce qu'il a été trouvé que la présence dans l'alliage d'impuretés influence défavorablement sa fluidité et ses propriétés mécaniques. On utilise de préférence du zinc d'une pureté de ≥ 99,995% et de l'aluminium d'une pureté de ≥ 99,97 %.

Il est évident que, lorsque l'alliage contient un métal ayant une très grande affinité pour l'oxygène, tel que par exemple Y, au moins une partie de ce métal peut être présente à l'état oxydé.

La bonne résistance au fluage de la variante I et l'excellente résistance au fluage de la variante II de l'alliage selon l'invention sont illustrées par la description ci-dessous d'une série d'essais comparatifs, dont les résultats sont donnés dans le diagramme ci-joint.

On a testé deux alliages connus, Zamak 5 et ACuZinc 5, et deux alliages selon l'invention, un premier selon la variante I, qui sera désigné ci-après par "X27" et un second selon la variante II, qui sera désigné ci-après par "X28"
Composition de ces alliages :
- Zamak 5 : 4% Al, 1% Cu, 0,04% Mg, reste Zn ;
- ACuZinc 5 : 3% Al, 5,5% Cu, 0,04% Mg, reste Zn ;
- X27 : 17% Al, 9,5% Cu, 0,5% Si, reste Zn ;
- X28 : 27% Al, 16,5% Cu, 0,1% Si, reste Zn.

On a coulé des éprouvettes de ces alliages dans une machine à chambre chaude.
Les conditions générales de coulée étaient comme suit :
- temps de cycle : 12 secondes
- température du bain : 420-460°C
- pression exercée sur le métal : 50 MPa
- vitesse du piston : 1,2 m/s
- diamètre de buse : 9,5 mm
- température du moule : 180-250°C

La forme et les dimensions de ces éprouvettes sont celles prescrites par le Comité Technique des Producteurs Européens de Zinc pour les éprouvettes à utiliser dans l'essai de traction des tôles et feuilles en zinc et en alliages de zinc.

Les éprouvettes ont été soumises à l'essai de fluage à 100°C sous une charge de 40 MPa. Les courbes de fluage, donnant l'allongement (en %) mesuré en fonction du temps (en heures), sont représentées au diagramme ci-joint.

On voit que les alliages selon l'invention, et notamment l'alliage selon la variante II, résistent beaucoup mieux au fluage que les alliages connus.

L'excellente résistance à la traction et la dureté très élevée de la varuante I et la bonne résistance à la traction et la dureté convenable de la variante II de l'alliage selon l'invention sont illustrées par les données consignées dans le tableau ci-dessous.

**Tableau**

| Alliage | Résistance à la traction (Mpa) | Dureté Vickers (5 Kgf) |
|---|---|---|
| Zamak 5 | 286 | 105 |
| ACuZinc 5 | 270 | - |
| X27 | 435 | 181 |
| X28 | 276 | 140 |

Les essais de traction ont été effectués à la température ambiante avec une vitesse de traction de 1 cm/min sur des éprouvettes d'une épaisseur de 3 mm, fabriquées comme décrit plus haut.

La présente invention se rapporte également à un procédé de fabrication d'articles en un alliage à base de zinc contenant Al et Cu par coulée sous pression dans un machine à chambre chaude, ce procédé étant caractérisé en ce que l'alliage est l'alliage de l'invention et en ce que la coulée est effectuée à une température égale ou inférieure à 460°C.

Comme l'alliage de l'invention est coulable en chambre chaude, il est forcément coulable en chambre froide et en gravité.
La présente invention se rapporte donc également à un procédé de fabrication d'articles en un alliage à base de zinc contenant Al et Cu par coulée sous pression dans une machine à chambre froide ou par coulée en gravité, ce procédé étant caractérisé en ce que l'alliage est l'alliage de l'invention.
La présente invention se rapporte en outre à l'utilisation de l'alliage selon l'invention comme matériau antifriction.

## Revendications

1. Alliage à base de zinc contenant Al et Cu, coulable sous pression dans une machine à chambre chaude, caractérisé en ce qu'il contient, en % en poids, 15-20 Al, 8-10 Cu, 0,01-2 Si, 0-0,1 Mg, 0-0,5 Ti, 0-0,5 Cr, 0-1 Mn, 0-0,5 Nb et 0-0,1 d'un métal ou d'un mélange de métaux des terres rares, le reste étant du zinc et les impuretés inévitablement présentes dans le zinc et les éléments d'alliage précités.

2. Alliage à base de zinc contenant Al et Cu, coulable sous pression dans une machine à chambre chaude, caractérisé en ce qu'il contient, en % en poids, 25-30 Al, 15-20 Cu, 0,01-2 Si, 0-0,1 Mg, 0-0,5 Ti, 0-0,5 Cr, 0-1 Mn, 0-0,5 Nb et 0-0,1 d'un métal ou d'un mélange de métaux des terres rares, le reste étant du zinc et les impuretés inévitablement présentes dans le zinc et les éléments d'alliage précités.

3. Alliage selon la revendication 1, caractérisé en ce qu'il contient, en % en poids, 15-18 et de préférence 15-17 Al.

4. Alliage selon la revendication 2, caractérisé en ce qu'il contient, en % en poids, 25,5-28,5 Al et 15-18 Cu.

5. Alliage selon l'une quelconque des revendications 1-4, caractérisé en ce qu'il contient, en % en poids, 0,1-1 Si.

6. Alliage selon l'une quelconque des revendications 1-5, caractérisé en ce que Zn, Al et Cu, utilisés pour fabriquer l'alliage, ont une pureté de respectivement ≥ 99,99 %, ≥ 99,95% et ≥ 99,99%.

7. Procédé de fabrication d'articles en un alliage à base de zinc contenant Al et Cu par coulée sous pression dans une machine à chambre chaude, caractérisé en ce que l'alliage est l'alliage selon les revendications 1-6 et en ce que la coulée est effectuée à une température égale ou inférieure à 460° C.

8. Procédé de fabrication d'articles en un alliage à base de zinc contenant Al et Cu par coulée sous pression dans une machine à chambre froide ou par coulée en gravité, caractérisé en ce que l'alliage est l'alliage selon les revendications 1-6.

9. Utilisation de l'alliage selon les revendications 1-6 comme matériau antifriction.

## Patentansprüche

1. Al- und Cu-haltige Legierung auf Zinkbasis, die in einer Maschine mit Heizkammer unter Druck giessbar ist, dadurch gekennzeichnet, dass sie, in Gew.-%, 15-20 Al, 8-10 Cu, 0,01-2 Si, 0-0,1 Mg, 0-0,5 Ti, 0-0,5 Cr, 0-1 Mn, 0-0,5 Nb und 0-0,1 eines Seltenerdmetalls oder -metallgemischs enthält, wobei der Rest aus Zink und den im Zink und den obengenannten Legierungselementen zwangsläufig vorhandenen Verunreinigungen besteht.

2. Al- und Cu-haltige Legierung auf Zinkbasis, die in einer Maschine mit Heizkammer unter Druck giessbar ist, dadurch gekennzeichnet, dass sie, in Gew.-%, 25-30 Al, 15-20 Cu, 0,01-2 Si, 0-0,1 Mg, 0-0,5 Ti, 0-0,5 Cr, 0-1 Mn, 0-0,5 Nb und 0-0,1 eines Seltenerdmetalls oder -metallgemischs enthält, wobei der Rest aus Zink und den im Zink und den obengenannten Legierungselementen zwangsläufig vorhandenen Verunreinigungen besteht.

3. Legierung nach Anspruch 1, dadurch gekennzeichnet, dass sie, in Gew.-% 15-18 Al und vorzugsweise 15-17 Al enthält.

4. Legierung nach Anspruch 2, dadurch gekennzeichnet, dass sie, in Gew.-%, 25,5-28,5 Al und 15-18 Cu enthält.

5. Legierung nach einem der Ansprüche 1-4, dadurch gekennzeichnet, dass sie, in Gew.-%, 0,1-1 Si enthält.

6. Legierung nach einem der Ansprüche 1-5, dadurch gekennzeichnet, dass Zn, Al und Cu, die zur Herstellung der Legierung verwendet werden, in einer Reinheit von jeweils ≥ 99,99%, ≥ 99,95% und ≥ 99,99% vorliegen.

7. Verfahren zur Herstellung von Gegenständen aus einer Al- und Cu-haltigen Legierung auf Zinkbasis durch Giessen unter Druck in einer Maschine mit Heizkammer, dadurch gekennzeichnet, dass es sich bei der Legierung um die Legierung nach den Ansprüchen 1-6 handelt und dass das Giessen bei einer Temperatur von 460°C oder darunter erfolgt.

8. Verfahren zur Herstellung von Gegenständen aus einer Al- und Cu-haltigen Legierung auf Zinkbasis durch Giessen unter Druck in einer Maschine mit Kühlkammer oder durch Standgiessen, dadurch gekennzeichnet, dass es sich bei der Legierung um eine Legierung nach den Ansprüchen 1-6 handelt.

9. Verwendung der Legierung nach den Ansprüchen 1-6 als Lagermaterial.

## Claims

1. Zinc-based alloy containing Al and Cu, which can be cast under pressure in a hot-chamber machine, characterized in that it contains, in % by weight, 15-20 Al, 8-10 Cu, 0.01-2 Si, 0-0.1 Mg, 0-0.5 Ti, 0-0.5 Cr, 0-1 Mn, 0-0.5 Nb and 0-0.1 of a rare-earth metal or metal mixture, the remainder being zinc and the impurities unavoidably present in zinc and the abovementioned alloying elements.

2. Zinc-based alloy containing Al and Cu, which can be cast under pressure in a hot-chamber machine, characterized in that it contains, in % by weight, 25-30 Al, 15-20 Cu, 0.01-2 Si, 0-0.1 Mg, 0-0.5 Ti, 0-0.5 Cr, 0-1 Mn, 0-0.5 Nb and 0-0.1 of a rare-earth metal or metal mixture, the remainder being zinc and the impurities unavoidably present in zinc and the abovementioned alloying elements.

3. Alloy according to Claim 1, characterized in that it contains, in % by weight, 15-18, and preferably, 15-17 Al.

4. Alloy according to Claim 2, characterized in that it contains, in % by weight, 25.5-28.5 Al and 15-18 Cu.

5. Alloy according to any one of Claims 1-4, characterized in that it contains, in % by weight, 0.1-1 Si.

6. Alloy according to any one of Claims 1-5, characterized in that Zn, Al and Cu, used for the manufacture of the alloy, have a purity of > 99.99 %, ≥ 99.95 % and ≥ 99.99 % respectively.

7. Process for the manufacture of articles made of a zinc-based alloy containing Al and Cu by casting under pressure in a hot-chamber machine, characterized in that the alloy is the alloy according to Claims 1-6 and in that the casting is performed at a temperature equal to or lower than 460°C.

8. Process for the manufacture of articles made of a zinc-based alloy containing Al and Cu by casting under pressure in a cold-chamber machine or by gravity casting, characterized in that the alloy is the alloy according to Claims 1-6.

9. Use of the alloy according to Claims 1-6 as antifriction material.
